# FASCICULE DE BREVET EUROPEEN

(11) **EP 0 467 982 B1**
(45) Date de publication et mention de la délivrance du brevet: **29.12.1993**
(21) Numéro de dépôt: 90907140.9
(22) Date de dépôt: 11.04.1990
(51) Int. Cl.: G03C 5/40, G03C 11/00

(54) **PROCEDE DE TRAITEMENT D'UN SUPPORT PHOTOGRAPHIQUE, MOYENS MIS EN OEUVRE ET SUPPORT AINSI OBTENU**
VERFAHREN ZUR VERARBEITUNG EINES FOTOGRAFISCHEN TRÄGERS, MITTEL DAFÜR UND DER SO ERHALTENE TRÄGER
PROCESS FOR TREATMENT OF A PHOTOGRAPHIC SUPPORT, MEANS OF IMPLEMENTATION AND SUPPORT OBTAINED THEREBY

(30) Priorité: 11.04.1989 FR 8904743; 22.09.1989 FR 8912503
(43) Date de publication de la demande: 29.01.1992
(73) Titulaire: REVEL'ACT, 75011 PARIS (FR)
(72) Inventeur: LE MARLEC, Yvon, F-75011 Paris (FR); BART, Christophe, F-75018 Paris (FR)
(74) Mandataire: Jacquelin, Marc-Henri
(86) Numéro de dépôt international: FR9000265
(87) Numéro de publication internationale: WO9012343

(56) Documents cités:
- DE-A- 876 037
- GB-A- 13256ad1911
- Chemical Abstracts,vol.39,No.5,10 March 1945,Columbus,Ohio,USA,column 877;ref.No.4
- Chemical Abstracts, vol. 93, No. 1, 07 July 1980, Columbus, Ohio, USA, p. 596; ref. No. 16902B

## Description

L'invention a pour objet un procédé de traitement d'un support photographique propre à permettre le développement à la lumière du jour ou en présence de toute autre lumière non inactinique d'une image blanchie comportée par ledit support photographique.

Elle vise également, et ce à titre de produits industriels nouveaux, les moyens devant être mis en oeuvre dans le cadre du susdit procédé ainsi que le support photographique comportant l'image blanchie et soumis au susdit procédé de traitement.

L'homme de l'art sait qu'un support photographique doit être maintenu, avant et après exposition et jusqu'à la phase finale du développement, à savoir l'action du fixateur, à l'abri de toute source de lumière non inactinique.

En effet, toute mise en présence dudit support photographique avec une source de lumière non inactinique avant ou après exposition mais avant la mise en oeuvre du fixateur se traduit par le fait que l'image à laquelle le support a été exposé et qui doit apparaître et perdurer sur le support après le traitement bien connu de développement et de fixation, se trouve irrémédiablement voilée.

Il a donc été impossible jusqu'à présent de révéler, c'est-à-dire de faire apparaître en plein jour sur un support photographique constitué par exemple par une feuille blanche de papier photographique, une image correctement exposée auparavant sur le même support.

Or, on conçoit aisément les applications nombreuses, notamment dans le domaine de la communication et de l'éducation, qui deviendraient envisageables si la susdite impossibilité pouvait être surmontée.

Et c'est à la recherche d'une solution pratique et peu onéreuse à ce problème que les Inventeurs se sont attachés avec succès.

L'homme de l'art sait qu'il est possible de "blanchir" une image, obtenue au préalable sur un support photographique après exposition, développement et fixation.

Pour ce faire, il est connu d'avoir recours à une réhalogénation de l'image argentique en formant des chlorures d'argent qui doivent être stabilisés en raison de leur photosensibilité, cette dernière conduisant à un noircissement, donc à une réapparition spontanée de l'image, en présence de lumière.

L'homme de l'art sait aussi qu'il est possible de faire réapparaître avec une teinte particulière, notamment jaunasse, l'image ainsi blanchie et stabilisée en la soumettant à l'action d'une solution de thiourée.

Ce "développement" par la thiourée d'une image blanchie et stabilisée peut être effectué en plein jour mais présente l'inconvénient de "remonter" à la lumière avant développement.

Il est déjà connu par ailleurs (brevet CZ 180 445) de fixer une image développée et non pas blanchie à l'aide de sulfocyanure d'ammonium NH₄SCN et de traiter une image en couleurs (brevet SU 58 982) par de la thiourée en milieu acide pour éliminer par dissolution les sulfures subsistant aux endroits blanchis et sulfurés.

Il est également connu (brevet GB 13 256) de blanchir une image photographique sans fixation subséquente et de traiter des surfaces sensibles (brevet DE 876 037) par inversion comportant le développement d'une image négative qui est blanchie et rendue insensible à la lumière; dans une deuxième étape, le support comportant l'image positive, sensible à la lumière, est séché et on fait apparaître ladite image à l'aide d'un produit qui est désigné par le terme "Toner".

L'invention remédie aux inconvénients de l'art antérieur et permet de disposer d'un support photographique comportant une image blanchie susceptible d'être "développée" à la lumière du jour par mise en oeuvre d'un moyen simple et inoffensif.

En effet, les Inventeurs ont eu le mérite de trouver qu'une image blanchie de façon classique, comportée par un support photographique qui est soumis après blanchiment de l'image à l'action d'un bain acide présentant une teneur efficace en thiourée ou en tout autre agent de blocage équivalent, pouvait être développée en plein jour ainsi qu'en présence de toute autre source de lumiére non inactinique par action sur le support ainsi traité d'une solution alcaline diluée.

Il s'ensuit que le procédé, conforme à l'invention, de traitement d'un support photographique comportant une image blanchie après exposition, développement et fixation en vue de rendre l'image blanchie susceptible d'être développée à la lumière du jour ou en présence de toute autre lumière non inactinique est caractérisé par le fait que le support photographique comportant l'image blanchie est soumis, pendant une durée suffisante, à l'action stabilisante d'un bain acide comportant une concentration en thiourée ou thiocyanate de potassium comprise entre 2 g/l et 3 g/l, de préférence voisine de 2,5 g/l.

Le pH du bain acide propre à être utilisé dans le cadre du susdit procédé de traitement est de 4,00 à 4,70, de préférence voisin de 4,35.

Le concentré qui, par dilution avec une quantité appropriée d'eau, fournit le susdit bain, présente une teneur en thiourée ou thiocyanate de potassium, de 20 à 30 g/l, de préférence voisine de 25 g/l; son pH est de 3,11 à 3,40, de préférence voisin de 3,15.

Le procédé, conforme à l'invention, de développement en plein jour ou en présence de toute autre lumière non inactinique d'une image blanchie comportée par un support photographique qui a été soumis au traitement conforme à l'invention, consiste à soumettre ledit support photographique à l'action d'une solution alcaline diluée.

L'invention vise encore d'autres dispositions qui s'utilisent de préférence en même temps que celles dont il vient d'être question; il en sera plus explicitement question ci-après.

Et elle sera encore mieux comprise à l'aide du complément de description qui suit et des exemples non limitatifs qui sont donnés à titre illustratif et qui correspondent à des modes de réalisation avantageux.

Se proposant, par conséquent, de faire comporter à un support photographique une image blanchie susceptible d'être développée à la lumière du jour ainsi qu'en présence de toute autre lumière non inactinique, on s'y prend comme suit ou de manière techniquement équivalente.

Tout d'abord, on expose une image, on la révèle et on la fixe en soumettant un support photographique à la séquence de traitements classique bien connue de l'homme de l'art, décrite dans tous les manuels photographiques et sur laquelle il n'est donc pas nécessaire d'insister ici.

Ensuite, on soumet le support photographique à un traitement également connu en lui-même et consistant à "blanchir" l'image préalablement révélée et fixée.

Pour ce faire, on effectue de préférence un tannage de la gélatine en faisant agir, par exemple, un alun puis on blanchit l'image par action, par exemple, du permanganate de potassium en milieu acide.

Le tannage et le blanchiment peuvent être simultanés et réalisés par un seul et même bain.

Avantageusement, on pourra avoir recours au bain dont la composition est indiquée ci-après à titre d'exemple:

Le support photographique comportant l'image à blanchir peut être immergée dans le susdit bain, de préférence à la température ambiante, jusqu'à disparition de l'image; dans la pratique, la durée de l'action du bain est d'environ 4 minutes.

Le support est ensuite rincé puis décoloré par trempage, par exemple, dans un bain bisulfitique contenant avantageusement un alun, de préférence à la température ambiante, pendant 1 à 2 minutes.

La concentration de ce bain en bisulfite, notamment de sodium, est avantageusement d'environ 5% en volume et en alun, notamment de potassium, d'environ 1% en poids.

Le support comportant l'image ainsi blanchie et qui, par ailleurs, a été décoloré comme il vient d'être indiqué, est alors soumis au procédé de traitement de stabilisation conforme à l'invention.

Ce procédé de traitement peut être appliqué immédiatement après blanchiment et décoloration ou ultérieurement; dans cette deuxième éventualité, le support doit être conservé à l'abri de la lumière jusqu'au moment du traitement de stabilisation.

Ce traitement de stabilisation consiste à soumettre le support photographique décoloré qui comporte l'image blanchie à l'action, en milieu acide, de la thiourée ou du thiocyanate de potassium.

La thiourée est mise en oeuvre par l'intermédiaire d'un bain dont le pH est amené à une valeur de 4,00 à 4,70, de préférence voisine de 4,35, à l'aide d'une quantité efficace d'un acide, de préférence organique, et encore plus préférentiellement choisi dans le groupe comprenant les acides acétique, tartrique, citrique et oxalique.

Les acides acétique et oxalique donnent les meilleurs résultats.

Dans la pratique, la quantité efficace
- d'acide acétique est de 6 à 10 ml, de préférence de 8 à 10 ml pour 1000 ml de bain,
- d'acide oxalique est de 3,5 à 8 g, de préférence de 4,5 à 5,5 g pour 1000 ml de bain.

Le bain en question, dont la température est de 18 à 22°C, de préférence la température ambiante, contient, de préférence également, un bromure pour éviter la solubilisation trop rapide du chlorure d'argent et un alun pour parfaire le tannage de la gélatine.

Il est appliqué au support photographique à traiter pendant une durée fixée entre 90 et 120 secondes.

Deux bains qui ont conduit à de bons résultats et qui sont donnés à titre d'exemples présentent la composition suivante:

Dans le cas de ces deux bains, la durée du traitement est d'environ 105 secondes.

D'une façon générale, une concentration en thiourée trop élevée et/ou un temps de traitement trop long inhibent le redéveloppement et donnent une image affaiblie. Inversement, une concentration en thiourée trop faible et/ou un temps de traitement trop court stabilisent insuffisamment l'image blanchie et n'empêchent pas un noircissement à la lumière du jour.

Le traitement peut être réalisé par trempage du support photographique dans ce bain.

Il est suivi d'un lavage suffisamment intense pour éliminer du support tous les résidus du susdit bain.

Après séchage, le support photographique ainsi traité peut être conservé à la lumière du jour sans limitation de durée.

L'image blanchie et stabilisée dont il est porteur pouvant être de toute nature, fait que ce support peut prétendre à des applications nombreuses et variées répondant à des buts notamment éducatifs.

Ainsi, il est possible d'envisager de constituer par ce support au moins certaines pages de brochures ou livres destinés par exemple à des jeux éducatifs.

D'autres applications pourront être trouvées dans tous les domaines de la communication.

Pour faire réapparaître l'image, quelle qu'elle soit, dont le support est porteur, autrement dit pour révéler ou développer cette image, conformément à l'invention, on fait agir sur ledit support, à la lumière du jour ou en présence de toute autre lumière non inactinque, une solution aqueuse alcaline diluée.

L'alcalinité peut être apportée par exemple par la soude, l'ammoniaque ou le carbonate de sodium.

La quantité de base doit être telle que le pH de la solution est de 11 à 12, de préférence voisin de 11,35.

Avantageusement, on aura recours à une solution ayant une concentration en NaOH de 1 à 4% en poids.

Pour faire agir la solution alcaline, on peut l'appliquer au pinceau.

Il est également possible de l'appliquer à l'aide d'un brumisateur.

On peut enfin révéler l'image en trempant le support photographique dans la solution alcaline.

D'autres variantes peuvent être envisagées.

Une fois l'image révélée, il suffit de sécher le support photographique; dans certains cas, il pourra être avantageux d'essuyer le support à l'aide d'une éponge humide acidifiée pour enlever les traces d'alcali pouvant nuire à la conservation du support.

En suite de quoi et quel que soit le mode de réalisation retenu, on dispose ainsi d'un procédé de traitement de supports photographiques propre à permettre le développement à la lumière du jour ou en présence de toute lumière non inactinique d'une image blanchie, de moyens permettant la mise en oeuvre de ce procédé et d'un support porteur d'une telle image blanchie stabilisée susceptible d'être révélée en lumière du jour, dont les caractéristiques et avantages résultent suffisamment de ce qui précède pour qu'il soit inutile d'y insister davantage.

Comme il va de soi et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes.

## Revendications

1. Procédé de traitement d'un support photographique comportant une image blanchie après exposition, développement et fixation en vue de rendre ladite image blanchie susceptible d'être développée à la lumière du jour ou en présence de toute autre lumière non inactinique, caractérisé par le fait que le support photographique comportant l'image blanchie est soumis, pendant une durée suffisante, à l'action stabilisante d'un bain acide comportant une concentration en thiourée ou thiocyanate de potassium comprise entre 2 g/l et 3 g/l, de préférence voisine de 2,5 g/l.

2. Procédé de traitement selon la revendication 1, caractérisé par le fait que le pH du bain acide est de 4,0 à 4,70, de préférence voisin de 435.

3. Procédé de traitement selon l'une des revendications 1 et 2, caractérisé par le fait que l'acidité du bain contenant la thiourée ou thiocyanate de potassium est apportée par un acide, de préférence organique et, plus particulièrement encore, choisi dans le groupe comprenant les acides acétique, tartrique, citrique et oxalique.

4. Procédé de traitement selon l'une des revendications 1 à 3, caractérisé par le fait que la température du bain acide est de 18 à 22°C, de préférence voisine de 20°C et que la durée d'action du bain est de 90 à 120 secondes, de préférence voisine de 105 secondes.

5. Utilisation, dans le procédé selon l'une des revendications 1 à 4, d'un bain acide de pH 4,0 à 4,70, préférentiellement voisin de 4,35, comportant, d'une part, une concentration en thiourée ou thiocyanate de potassium comprise entre 2 g/l et 3 g/l, de préférence voisine de 2,5 g/l et, d'autre part, un acide organique choisi de préférence dans le groupe comprenant les acides acétique, tartrique, citrique et oxalique.

6. Utilisation, dans le procédé selon l'une des revendications 1 à 4, d'un bain dont la composition est la suivante:

7. Utilisation, dans le procédé selon l'une des revendications 1 à 4, d'un bain dont la composition est la suivante:
Thiourée 2,5 g
Acide oxalique 5 g
Bromure de potassium 2 g
Alun de potassium 50 g
Eau q.s.p. 1000 ml.

8. Support photographique caractérisé par le fait qu'il comporte une image blanchie et qu'il a été soumis au procédé selon l'une des revendications 1 à 4.

9. Procédé de développement en plein jour ou en présence de toute autre lumière non inactinique d'une image blanchie comportée par un support photographique selon la revendication 8, caractérisé par le fait que l'on soumet ledit support photographique à l'action d'une solution alcaline diluée.

10. Procédé selon la revendication 9, caractérisé par le fait que la solution alcaline diluée mise en oeuvre présente un pH de 11 à 12, de préférence voisin de 11,35, et est à base d'hydroxyde de sodium, de NH₄OH et de carbonate de sodium.

## Patentansprüche

1. Verfahren zur Behandlung eines photographischen Trägers, der ein nach Belichtung, Entwicklung und Fixierung weißgemachtes Bild (image blanchie) umfaßt, um das weißgemachte Bild am Tageslicht oder in Gegenwart eines beliebigen anderen, nicht inaktinischen Lichts entwickelbar zu machen,
**dadurch gekennzeichnet,**
daß der das weißgemachte Bild umfassende photographische Träger für eine ausreichende Zeit der stabilisierenden Wirkung eines saueren Bades ausgesetzt wird, das eine Thioharnstoff- oder Kaliumthiocyanat-Konzentration zwischen 2 g/l und 3 g/l, vorzugsweise etwa 2,5 g/l umfaßt.

2. Verfahren zur Behandlung nach Anspruch 1,
**dadurch gekennzeichnet**,
daß der pH-Wert des saueren Bades 4,0 bis 4,70, vorzugsweise etwa 4,35 ist.

3. Verfahren zur Behandlung nach einem der Ansprüche 1 und 2,
**dadurch gekennzeichnet,**
daß die Azidität des den Thioharnstoff oder das Kaliumthiocyanat enthaltenden Bades durch eine Säure zugeführt wird, vorzugsweise durch eine organische Säure, die insbesondere aus der Essigsäure, Weinsäure, Zitronensäure und Oxalsäure umfassenden Gruppe ausgewählt ist.

4. Verfahren zur Behandlung nach einem der Ansprüche 1 bis 3,
**dadurch gekennzeichnet**,
daß die Temperatur des sauren Bades 18 bis 22°C ist, vorzugsweise etwa 20°C und daß die Dauer der Einwirkung des Bades 90 bis 120 Sekunden ist, vorzugsweise etwa 105 Sekunden.

5. Verwendung eines saueren Bades in dem Verfahren nach einem der Ansprüche 1 bis 4, wobei das sauere Bad einen pH-Wert von 4,0 bis 4,70, vorzugsweise etwa 4,35, aufweist und einerseits eine Thioharnstoff- oder Kaliumthiocyanat-Konzentration zwischen 2 g/l und 3 g/l, vorzugsweise etwa 2,5 g/l und andererseits eine organische Säure umfaßt, die vorzugsweise aus der Essigsäure, Weinsäure, Zitronensäure und Oxalsäure umfassenden Gruppe ausgewählt ist.

6. Verwendung eines Bades mit der folgenden Zusammensetzung in dem Verfahren nach einem der Ansprüche 1 bis 4;

7. Verwendung eines Bades mit der folgenden Zusammensetzung in dem Verfahren nach einem der Ansprüche 1 bis 4:
Thioharnstoff 2,5 g
Oxalsäure 5 g
Kaliumbromid 2 g
Kaliumalaun 50 g
Wasser g.s.p. 1000 ml.

8. Photographischer Träger,
**dadurch gekennzeichnet**,
daß er ein weißgemachtes Bild umfaßt und daß er einem Verfahren nach einem der Ansprüche 1 bis 4 unterworfen wurde.

9. Verfahren zum Entwickeln am Tageslicht oder in der Gegenwart eines beliebigen, nicht inaktinischen Lichts eines von einem photographischen Träger umfaßten weißgemachten Bildes nach Anspruch 8,
**dadurch gekennzeichnet**,
daß der photographische Träger der Wirkung einer verdünnten alkalischen Lösung unterworfen wird.

10. Verfahren nach Anspruch 9,
**dadurch gekennzeichnet**,
daß die angewendete verdünnte alkalische Lösung einen pH-Wert von 11 bis 12, vorzugsweise etwa 11,35 aufweist und auf Natriumhydroxid, NH₄OH und Natriumcarbonat basiert.

## Claims

1. Process for the treatment of a photographic support carrying an image whitened after exposure, development and fixing in order to render said whitened image capable of being developed in daylight or in the presence of any other non-inactinic light, characterized in that the photographic support carrying the whitened image is subjected, for a sufficient time, to the stabilizing action of an acid bath containing a concentration in potassium thiocyanate or thiourea comprised between 2g/l and 3g/l, preferably close to 2.5 g/l.

2. Treatment process according to claim 1, characterized in that the pH of the acid bath is 4.0 to 4.70, preferably close to 4.35.

3. Treatment process according to one of claims 1 and 2, characterized in that the acidity of the bath containing potassium thiourea or thiocyanate is supplied by an acid, which is preferably organic and, still more particularly, is chosen from the group comprising acetic acid, tartaric acid, citric acid and oxalic acid.

4. Treatment process according to one of claims 1 to 3, characterized in that the temperature of the acid bath is 18 to 22°C, preferably close to 20°C, and in that the period of action of the bath is 90 to 120 seconds, preferably close to 105 seconds.

5. Use, in the process according to one of claims 1 to 4, of an acid bath with pH 4.0 to 4.70, preferably close to 4.35, comprising, on the one hand, a concentration in potassium thiourea or thiocyanate comprised between 2g/l and 3g/l, preferably close to 2.5 g/l and, on the other hand, an organic acid preferably selected from the group comprising acetic acid, tartaric acid, citric acid or oxalic acid.

6. Use, in the process according to one of claims 1 to 4, of a bath whose composition is as follows:
Thiourea 2.5 g
Acetic acid (concentration 10%) 8 ml
Potassium bromide 1 g
Potassium alum 10 g
Water q.s. 1000 ml.

7. Use, in the process according to one of claims 1 to 4, of a bath whose composition is as follows:
Thiourea 2.5 g
Oxalic acid (concentration 10%) 5 g
Potassium bromide 2 g
Potassium alum 50 g
Water q.s. 1000 ml.

8. Photographic support, characterized in that it carries a whitened image and in that it has been subjected to the process according to one of claims 1 to 4.

9. Process for developing, in daylight or in the presence of any other non-inactinic light, a whitened image carried by a photographic support according to claim 10, characterized in that said photographic support is subjected to the action of a dilute alkaline solution.

10. Process according to claim 9, characterized in that the dilute alkaline solution used has a pH of 11 to 12, preferably close to 11.35, and is based on sodium hydroxide, NH₄OH or sodium carbonate.
